# EUROPÄISCHE PATENTSCHRIFT

(11) **EP 0 345 307 B1**
(45) Veröffentlichungstag und Bekanntmachung des Hinweises auf die Patenterteilung: **27.05.1992**
(21) Anmeldenummer: 88908130.3
(22) Anmeldetag: 06.10.1988
(51) Int. Cl.: D01F 6/62, D01D 5/16, D02J 1/22

(54) **VERFAHREN ZUR HERSTELLUNG EINES GLATTEN POLYESTERFADENS UND POLYESTERFADEN HERGESTELLT NACH DEM VERFAHREN**
PROCESS FOR MANUFACTURING A SMOOTH POLYESTER YARN AND YARN SO OBTAINED
PROCEDE DE FABRICATION D'UN FIL LISSE EN POLYESTER ET FIL OBTENU PAR CE PROCEDE

(30) Priorität: 13.10.1987 CH 3997/87
(43) Veröffentlichungstag der Anmeldung: 13.12.1989
(73) Patentinhaber: Rhône-Poulenc Viscosuisse SA, 6020 Emmenbrücke (CH)
(72) Erfinder: SPECKER, Hugo, CH-6204 Sempach Stadt (CH)
(74) Vertreter: Herrmann, Peter Johannes
(86) Internationale Anmeldenummer: CH8800179
(87) Internationale Veröffentlichungsnummer: WO8903437

(56) Entgegenhaltungen:
- CH-A- 513 992
- FR-A- 2 225 553
- FR-A- 2 402 720
- FR-A- 2 414 568

## Beschreibung

Die Erfindung betrifft ein Verfahren zur Herstellung eines kaltverstreckten, glatten Polyester-Filamentfadens aus POY mit einer intrinsischen Viskosität von 0,6 bis 0,9 dl/g sowie einen Polyester-Filamentfaden hergestellt nach dem Verfahren.

Unter einem glatten multifilen Filamentfaden ist ein nicht texturierter Filamentfaden zu verstehen, welcher seine ungekräuselte flache Form auch nach dem Kochen in Wasser beibehält.

Unter Polyester ist ein thermoplastischer Kunststoff zu verstehen, welcher aus wenigstens 85 Gew.-% Terephthalsäure und Ethylenglykol hergestellt wurde.

Polyester-POY (Partial Oriented Yarn) steht für einen Polyesterfaden, welcher bei einer Geschwindigkeit von etwa 2500 bis 3500 m/min von der Spinndüse abgezogen, d.h. gesponnen wurde. Der Abzug von der Spinndüse kann mittels des Spulers direkt erfolgen oder es kann noch ein Rollenpaar dazwischen geschaltet sein. Das Rollenpaar läuft dann mit gleicher oder geringfügig anderer Geschwindigkeit als der Spuler, was der Steuerung der Fadenspannung dient, um so den Wickelaufbau zu verbessern. Was die genaue Spinn geschwindigkeit für ein gutes POY anbetrifft, so hängt diese von verschiedenen Spinnbedingungen ab, vor allem aber vom Fibrillentiter. So ist für einen Fibrillentiter von 1 dtex eher die untere Grenze richtig, für einen Fibrillentiter von 10 dtex eher die obere.

Mit Kaltverstrecken bezeichnen wir ein Verstrecken bei Fadentemperaturen, welche deutlich unterhalb der Glasumwandlungstemperatur des Polyesters, also deutlich unter 85°C liegen. Zum Beispiel kann die Lieferrolle zum Verstrecken ungeheizt sein oder eine Temperatur bis 70°C haben.

Unter homogenem Kaltverstrecken soll verstanden werden, dass das Streckverhältnis so hoch gewählt werden muss, dass im verstreckten Faden keine unverstreckten oder ungenügend verstreckten, d.h. unter dem eingestellten Streckverhältnis verstreckte Stellen vorhanden sein dürfen, was z.B. an den Uster % erkennbar ist, die im allgegemeinen <1,4 sein sollen. Für POY aus dem angegebenen Geschwindigkeitsbereich heisst dies, dass das Streckverhältnis je nach Spinngeschwindigkeit mindestens 1,8 betragen muss.

Unter Heissrelaxation verstehen wir eine durch Temperaturbehandlung mit Temperaturen oberhalb der Glasumwandlungstemperatur erwirkte Längenabnahme des Fadens. Der Betrag der Längenabnahme wird durch die sogenannte Voreilung [VE] bestimmt:$\text{% VE =} \frac{{\text{V}}_{\text{L -}} {\text{V}}_{\text{A}}}{{\text{V}}_{\text{A}}} \text{· 100}$

Die prozentuale Schrumpfung oder Relaxation [S] steht mit der Voreilungsangabe [VE] in folgender Beziehung:$\text{S % =} \frac{{\text{VE · V}}_{\text{A}}}{{\text{V}}_{\text{L}}} \text{=} \frac{\text{VE · 100}}{\text{100 + VE}}$
- VE: = Voreilung
- V_{L}: = Geschuindigkeit des Lieferuerks
- V_{A}: = Geschuindigkeit des Abzuguerks
- S: = Relaxation

Die Herstellung von kaltgestrecktem Polyesterfaden aus mit mehr als 3500 m/min gesponnenem POY ist bekannt (JP-A-53-14 37 28).

Bekannte normal verstreckte Fäden aus Polyester-POY haben den Nachteil, dass ein daraus hergestelltes Flächengebilde bei einer spannungsfreien bzw. fadenzugkraftfreien Behandlung in kochendem Wasser oder in Heissluft nicht thermostabil ist. Dieses negative Verhalten beim Weiterverarbeiten, d.h. nach einer spannungsfreien, thermischen Behandlung, ist in einer ausgeprägten Relaxierschulter im KraftDehnungsdiagramm sichtbar.

Aufgabe der Erfindung ist es, ein Verfahren zur Verfügung zu stellen, mit welchem ein Polyester-Filamentfaden hergestellt werden kann, der die genannten Nachteile nicht aufweist und zudem einen hohen Anfangsmodul, hohe Festigkeit und einen niedrigen Schrumpf aufweist.

Die Aufgabe wird erfindungsgemäss durch das Merkmal des Anspruchs 1 gelöst und ist dadurch gekennzeichnet, dass das POY mit einem konstanten Streckverhältnis zwischen 1,8 und 2,5 kaltverstreckt und anschliessend mit einer konstanten Voreilung zwischen 3 und 10 % oberhalb der Temperatur des Glasumwand- lungspunktes des Polymeres relaxiert wird.

Es wurde überraschenderweise festgestellt, dass bei thermischer Einwirkung nur sehr geringe Dimensionsänderungen auftreten. Nach der Heisswasserbehandlung bleibt ein relativ hoher Anfangsmodul erhalten. Es ist damit erstmals gelungen mit einem Polyester-POY, einer intrinsischen Viskosität von 0,6 bis 0,9 dl/g durch Kaltverstreckung und anschliessende Heissrelaxierung dimensionsstabile, hochfeste Filamentfäden aus Polyester herzustellen. Als bevorzugter Viskositätsbereich für das Ausgangsmaterial hat sich eine Viskosität von 0,62 bis 0,82 dl/g, insbesondere 0,67 dl/g gemessen bei 25°C in einem Gemisch von Phenol/Tetrachlorethan 1:1 erwiesen .

Ein Relaxieren in trockenem Medium hat mehrere Vorteile gegenüber einer Nassrelaxierung. Es bringt wesentliche produktionstechnische Vereinfachungen wie Vermeidung einer Trocknungsstufe, Energieeinsparung, keine Maschinenverschmutzung, keine Belastung der Klimatisierung durch Abgabe von Wasserdampf.

Es werden Fäden erhalten, welche sich beim thermischen Weiterbehandeln in ihrem Kraft-Dehnungsverhalten gegenüber dem Ausgangsmaterial nur unwesentlich verändern. Ein solcher Effekt war von vornherein nicht zu erwarten.

Ein hoher Anfangsmodul von >800 cN/tex hat den Vorteil, dass bei der Herstellung von textilen Flächengebilden die Gefahr von Schädigungen durch bekannte, beim Web-, Strick- oder Wirkprozess auftretende Fadenzugkraftspitzen wesentlich reduziert wird. In vielen Fällen wird ein Faden mit tieferem Anfangsmodul den durch die hohen Geschwindigkeiten der Verarbeitungsmaschinen gestellten Anforderungen nicht mehr genügen. Es ist daher zweckmässig, einen Anfangsmodul von 800 bis etwa 1200 cN/tex und höher mit einem relativ niedrigviskosen Ausgangspolymer herzustellen. Dabei soll gleichzeitig eine Reversibilitätsgrenze über 9 cN/tex weiterverarbeitungsbedingte Fadenzugkraft spitzen auffangen. Solche Fadenzugkraftspitzen führen zu Fehlern im Flächengebilde und damit zu einer Verringerung der Produktionsleistung. Es wird eine möglichst hohe Reversibilitätsgrenze angestrebt.

Es ist auch zweckmässig eine Bezugsdehnung bei 45 cN/tex von weniger als 9 % zu wählen (Bezugsdehnung D45). Durch eine spannungsfreie Heisswasserbehandlung bei etwa 98°C soll sich diese Bezugsdehnung möglichst wenig verändern. Die dadurch erreichte Dimensionsstabilität ermöglicht vorteilhafte Weiterverarbeitungsbedingungen.

Diese Forderung ist dann erfüllt, wenn die Summe der Bezugsdehnungen (D45) vor und nach der Behandlung in kochendem Wasser weniger als 20 %, insbesondere weniger als 18 %, bevorzugt weniger als 17 % beträgt. Als Bezugsdehnung (D45) wird zweckmässig die Dehnung gewählt, die bei 45 cN/tex gemessen wird und als ein Mass zur Charakterisierung des KD-Verlaufes der Fäden angesehen werden kann.

Der erfindungsgemässe Faden soll folgende Bedingungen gleichzeitig erfüllen:

Er muss einen Anfangsmodul von mindestens 800 cN/tex, insbesondere von 800 bis 1200 cN/tex; eine Reversibilitätsgrenze von 8 bis 12 cN/tex, insbesondere 8 bis 10 cN/tex; eine Bruchdehnung von weniger als 18 %, bevorzugt zwischen 14 und 16 %; einen Abkochschrumpf von 0 bis 2,8 %, insbesondere 0 bis 2 %; eine intrinsische Viskosität von 0,60 bis 0,90 dl/g, insbesondere 0,62 bis 0,70 dl/g aufweisen.

Ein solcher Faden soll des weiteren einen Thermoschrumpf bei 160°C von weniger als 7 % aufweisen.

Zudem sollten nach einer fadenzugkraftfreien, d.h. span nungslosen Heisswasserbehandlung bei 98°C folgende physikalische Eigenschaften resultieren:
- Anfangsmodul: >600 cN/tex
- Reversibilitätsgrenze: >8 cN/tex
- Dehnbarkeit: <19 %

Der weitgehend ausgeschrumpfte Faden hat den Vorteil, dass er im Falle einer Spulenfärbung direkt, ohne Dämpfen und Umspulen auf eine perforierte Färbehülse gezwirnt werden kann.

Die Erfindung soll anhand von Beispielen näher erläutert werden.

Als Ausgangsmaterial dient für alle Beispiele ein Polyester-POY gemäss dem Oberbegriff des Anspruchs 1 mit einer intrinsischen Viskosität von 0,67 dl/g.

### Beispiel 1

Eine geeignete Polyethylenterephthalatmasse wurde bei 285°C in einem Extruder geschmolzen und bei 3100 m/min durch Düsen zu einem Polyester-POY mit dem Titer dtex 140 f 24 glänzend rund gesponnen, auf einer Streckmaschine im Verhältnis 1:2.12 mit Streckstift kalt verstreckt und anschliessend bei 5 % Voreilung kontinuierlich relaxiert. Die Relaxation erfolgte mittels eines Plattenheizers von 20 cm Länge bei 225°C. Anschliessend wird der Faden entsprechend einer Verwirbelungsintensität von ca. 20 Knoten/m verwirbelt. Die Liefergeschwindigkeit vor der Verstreckung beträgt 203,7 m/min, vor der Relaxierzone 431,8 m/min, die Abzugsgeschwindigkeit ermittelbar nach der Relaxierung beträgt 411,2 m/min. Der resultierende Faden wird aufgespult.

### Beispiel 2 und 3

Varianten gemäss Tabelle I.

In der Tabelle I sind die Versuchsbedingungen der Beispiele 1 bis 3 zusammengefasst.

Es resultieren die in Tabelle 2 dargestellten Messergebnisse sowie die in der Graphik der Figuren 2-4 aufgezeichneten KD-Kurven. Dabei ist zu beachten, dass zur Charakterisierung des erfindungsgemässen Fadens neben den Untersuchungen am unbehandelten Faden Messungen an einem spannungslos während 15 min im kochenden Wasser behandelten Faden, zwingend sind.

Die erfindungsgemässen Polyesterfilamentfäden werden durch ihre charakteristischen KD-Kurven in den Figuren 2-4 bescrieben.

Es zeigen:
Fig. 1 Eine schematische Darstellung des erfindungsgemässen Verfahrens
Fig. 2 a-d Festigkeits-Dehnungskurven
   a) Erfindungsgemässer PES dtex 70 f 24 Filamentfaden
   b) nach spannungsfreier Behandlung des Fadens in kochendem Wasser gemäss a)
   c) PES (Vergleich)
   d) nach spannungsfreier Behandlung des Fadens in kochendem Wasser gemäss c)
Fig. 3 a+b Festigkeits-Dehnungskurven
   a) erfindungsgemässer PES dtex 90 f 24
   b) nach spannungsfreier Behandlung in kochendem Wasser
Fig. 4 a-d Festigkeits-Dehungskurven
   a) erfindungsgemässer PES dtex 150 f 30
   b) nach spannungsfreier Behandlung des Fadens in kochendem Wasser gemäss a)
   c) PES dtex 167 f 30 ungeschrumpft (Vergleich)
   d) nach spannungsfreier Behandlung des Fadens in kochendem Wasser gemäss c)

In Fig. 1 ist mit der Bezugsziffer 1 ein erstes Lieferwerk 1 bezeichnet. Dem Lieferwerk 1 ist ein zweites Lieferwerk 2 mit einer Separierrolle 2′ nachgeschaltet. Ein Heizer 3 ist zwischen dem Lieferwerk 2 und einem Abzugswerk 4 mit einer Separierrolle 4′ angeordnet, dem eine Wickeleinheit nachgeschaltet ist. Ein unverstrecktes Polyester-POY 5a wird vom Lieferwerk 1 aufgenommen und über einen Streckstift 1a vom Lieferwerk 2 in einer Streckzone 5b kaltverstreckt. Das Abzugswerk 4 läuft mit einer geringeren Geschwindigkeit als das Lieferwerk 2, wodurch der verstreckte Faden mit einer einstellbaren Voreilung in einer Relaxationszone 5c den Heizer 3 durchläuft. Es resultiert ein heissrelaxierter Faden mit den erfindungsgemässen Eigenschaften.

In Fig. 2 ist erkennbar, dass beispielsweise die Summe der 45 cN/tex-Bezugsdehnungen des erfindungsgemässen Fadens vor und nach einer zusätzlichen Heisswasserbehandlung <18 % beträgt. Bei vergleichbaren Fäden liegt dieser Wert durchwegs über 18 %. Dies bedeutet, dass im gesamten Messbereich des KD-Verlaufes die Summen der Bezugsdehnungen vor und nach der erwähnten Heisswasserbehandlung kleiner sind als bei bekannten Polyester-Filamentfäden (Fig. 2 c und d). Dieses charakteristische Merkmal verleiht dem erfindungsgemässen Polyesterfaden seine einmaligen Eigenschaften, welche ihn zum Einsatz als dimensionsstabilen hochfesten Faden geeignet machen.

Fig. 3 zeigt praktisch den gleichen Kurvenverlauf wie Fig. 2 bei einem höheren Titer.

In Fig. 4 verlaufen die Kurven a und b leicht flacher. Bekannte aus POY verstreckte Polyester-Fäden zeigen nach der spannungslosen Behandlung in kochendem Wasser einen wesentlich ausgeprägteren Schrumpfsattel (d), zudem liegen die Festigkeiten deutlich unter dem Niveau des erfindungsgemässen Fadens.

Die Ergebnisse werden der besseren Uebersicht wegen in der folgenden Tabelle II zusammengefasst. [A] bedeutet Faden unbehandelt ab Spule; [B] bedeutet Fadenwerte nach spannungsloser Behandlung in kochendem Wasser.

Der erfindungsgemässe Faden ist besonders geeignet zur Verwendung für Nähfäden, Näh- und Stickzwirne für Bekleidungstextilien, Abbindfäden für Schussraschelartikel und als Hochmodul-Niederschrumpfgarn für halbtechnische Artikel wie beispielsweise leichte Beschichtungsgewebe. Der Faden ist aber auch zum Einsatz für Abdeckblachen, Geotextilien und Vorhänge geeignet.

## Patentansprüche

1. Verfahren zur Herstellung eines kaltverstreckten, glatten, Polyester-Filamentfadens aus POY mit einer intrinsischen Viskosität von 0,6 bis 0,9 dl/g, dadurch gekennzeichnet, dass POY mit einem konstanten Streckverhältnis zwischen 1,8 und 2,5 homogen kaltverstreckt und anschliessend mit einer konstanten Voreilung zwischen 3 und 10 % oberhalb der Temperatur des Glasamwandlungspunktes des Polymeres relaxiert wird.

2. Verfahren nach Anspruch 1, dadurch gekennzeichnet, dass die Relaxierung im trockenen Medium'erfolgt.

3. Polyester-Filamentfaden, hergestellt nach dem Verfahren der Ansprüche 1 und 2, dadurch gekennzeichnet, dass der Filamentfaden
a) einen Anfangsmodul von > 800 cN/Tex
b) eine Reversibilitätsgrenze von 8 bis 12 cN/Tex
c) eine Bruchdehnung < 18 %
d) einen Thermoschrumpf bei 160°C < 7 %
e) einen Abkochschrumpf von 0 % bis 2,8 %
f) einen Anfangsmodul nach Abkochen > 600 cN/Tex
g) eine Dehnbarkeit nach spannungsloser Heisswasserbehandlung bei 98°C von < 19 %
h) eine intrinsische Viskosität von 0,60 bis 0,90 dl/g
i) eine Reversibilitätsgrenze nach spannungsloser Heisswasser-behandlung bei 98°C von > 8 cN/tex.
aufweist.

4. Polyester-Filamentfaden nach Anspruch 3, dadurch gekennzeichnet, dass die Bezugsdehnung (D45) bei 45 cN/tex <9% beträgt.

5. Polyester-Filamentfaden nach Anspruch 4, dadurch gekennzeichnet, dass die Summe der 45 cN/tex-Bezugsdehnungen von dem unbehandelten Filamentfaden und von dem spannungslos in Heisswasser behandelten Filamentfaden <20% beträgt.

6. Polyester-Filamentfaden nach Anspruch 5, dadurch gekennzeichnet, dass der Filamentfaden nach einer fadenzugkraftfreien Behandlung in kochendem Wasser gleichzeitig die folgenden Bedingungen erfüllt:
Anlangsmodul >600 cN/tex
Reversibilitätsgrenze >8 cN/tex
Dehnbarkeit <19 %

7. Polyester-Filamentfaden nach Anspruch 6, dadurch gekennzeichnet, dass die Bruchdehnung <18 % und die Thermoschrumpfung bei 160°C <7 % und die Kochschrumplung <3 % betragen.

## Claims

1. Process for producing a cold-drawn, smooth polyester filament yarn from POY having an intrinsic viscosity of from 0.6 to 0.9 dl/g, characterised in that POY is homogeneously cold-drawn at a constant draw ratio of between 1.8 and 2.5 and then relaxed between 3 and 10 % with a constant overfeed at above the glass transition temperature of the polymer.

2. Process according to Claim 1, characterised in that the relaxation is effected in a dry medium.

3. Polyester filament yarn produced by the process of Claims 1 and 2, characterised in that the filament yarn has
a) an initial modulus of >800 cN/tex,
b) a reversibility limit of 8 to 12 cN/tex,
c) a breaking extension <18 %,
d) a heat shrinkage at 160°C <7 %,
e) a boiling water shrinkage of 0 % to 2.8 %,
f) an initial modulus after boiling >600 cN/tex,
g) an extensibility following tensionless hot water treatment at 98°C of <19 %,
h) an intrinsic viscosity of 0.60 to 0.90 dl/g,
i) a reversibility limit following tensionless hot water treatment at 98°C of >8 cN/tex.

4. Polyester filament yarn according to Claim 3, characterised in that the reference extension (D45) at 45 cN/tex is <9 %.

5. Polyester filament yarn according to Claim 4, characterised in that the sum total of the 45 cN/tex reference extensions of the untreated filament yarn and of the filament yarn which has been treated tensionlessly in hot water is <20 %.

6. Polyester filament yarn according to Claim 5, characterised in that following a tensionless treatment in hot water the filament yarn satisfies the following conditions at one and the same time:
initial modulus >600 cN/tex
reversibility limit >8 cN/tex
extensibility <19 %

7. Polyester filament yarn according to Claim 6, characterised in that the breaking extension is <18 % and the heat shrinkage at 160°C is <7 % and the boiling water shrinkage is <3 %.

## Revendications

1. Procéde pour la fabrication d'un fil de polyester POY, plat étiré à froid avec une viscosité intrinsèque de 0.6 à 0.9 dl/g, caractérisé en ce que le fil POY soit étiré homogènement à froid avec un rapport d'étirage constant entre 1.8 et 2.5 et par la suite avec une avance constante il est relaxé entre 3 et 10 % avec une température supérieure à la température de la phase de transition vitreuse du polymère.

2. Procédé selon la revendication 1, caractérisé en ce que la relaxation ait lieu dans un environnement sec.

3. Fil de polyester fabriqué selon le procédé des revendications 1 et 2, caractérisé en ce que le fil montre:
a) un module initial > 800 cN/tex
b) une limite de réversibilité de 8 à 12 cN/tex
c) une rupture à l'allongement < à 18 %
d) un rétrécissement à un traitement thermique à 160°C à < 7 %
e) un rétrécissement dans l'eau bouillante de 0 % à 2.8 %
f) un module initial après le traitement dans l'eau bouillante > à 600 cN/tex
g) une aptitude à l'allongement après un traitement sans tension dans l' eau chaude à 98°C < à 19 %
h) une viscosité intrinsèque de 0,60 à 0.90 dl/g
i) une limite de réversibilité après un traitement sans tension dans l'eau chaude à 98°C > à 8 cN/tex

4. Fil de polyester selon la revendication 3, caractérisé en ce que l'allongement (D45) relatif à 45 cN/tex soit < à 9 %.

5. Fil de polyester selon la revendication 5, caractérisé en ce que la somme des allongements relatifs à 45 cN/tex du fil non traité et du fil traité dans l'eau chaude sans aucune tension soit < à 20 %.

6. Fil de polyester selon la revendication 5 caractérisé en ce que le fil, lors d'un traitement sans aucune tension dans l'eau bouillante, remplisse les conditions suivantes:
- module initial > à 600 cN/tex
- limite de réversibilité > à 8 cN/tex
- aptitude à l'allongement < à 19 %

7. Fil de polyester selon la revendication 6, caractérisé en ce que l'allongement à la rupture soit < à 18 %, que le retrécissement à un traitement thermique à 160°C soit < à 7 % et que le rétrécissement à ébullition soit < à 3 %.
